# EUROPÄISCHE PATENTSCHRIFT

(11) **EP 0 653 898 B1**
(45) Veröffentlichungstag und Bekanntmachung des Hinweises auf die Patenterteilung: **14.05.2003**
(21) Anmeldenummer: 94117182.9
(22) Anmeldetag: 31.10.1994
(51) Int. Cl.: H05B 3/28, H05B 3/14

(54) **Verfahren zum Herstellen von keramischen Heizelementen**
Process for manufacturing ceramic heating elements
Procédé de fabrication d'éléments chauffants céramiques

(30) Priorität: 11.11.1993 DE 4338539
(43) Veröffentlichungstag der Anmeldung: 17.05.1995
(73) Patentinhaber: CeramTec AG Innovative Ceramic Engineering, 73207 Plochingen (DE)
(72) Erfinder: Thimm, Alfred, Dr., D-95632 Wunsiedel (DE); Groschwitz, Heinz, D-95615 Marktredwitz (DE); Besold, Peter, D-95679 Waldershof (DE)
(74) Vertreter: Uppena, Franz, Dr.

(56) Entgegenhaltungen:
- DE-A- 2 548 019
- DE-A- 3 902 484
- DE-A- 3 907 312
- FR-A- 2 642 116

## Beschreibung

Die Erfindung betrifft ein Verfahren zur Herstellung eines elektrischen Heizelementes, bei dem metallische Heizleiter zwischen keramischen Isolierschichten eingebettet sind, wobei als Stromzuführungen und als Stromableitungen Kontaktierungsausnehmungen in den keramischen Isolierschichten mit elektrisch leitfähiger Masse gefüllt sind.

Otsuka et al. beschreiben in CERAMIC BULLETIN 60, S. 540 ff (1981), daß Bauteile aus keramischen Werkstoffen, die hauptsächlich Aluminiumoxid oder Aluminiumnitrid enthalten, mit hochschmelzenden Metallen wie Wolfram oder Molybdän metallisiert werden können, daß diese Metallisierung dann durch eine weitere Schicht aus grüner Keramik abgedeckt und der Verbund danach zur Werkstoffbildung gesintert werden kann. Besonders eignet sich hierzu die Folientechnik.

So hergestellte Bauteile können vor allem im Bereich der Elektronik und Elektrotechnik Anwendung finden. Dickwandige und große Heizelemente sind in verschiedenen Ausführungsformen bekannt. Bei der zunehmenden Miniaturisierung in der Elektronik und Elektrotechnik treten jedoch herstellungstechnische und anwendungstechnische Probleme auf.

Bei hohen Heizleistungen müssen die verwendeten Werkstoffe hochtemperaturbeständig sein, ohne daß die Heizelemente durch Überlastung zerstört werden (Durchbrennen).

So ist eine Anwendung als Heizelement möglich, bei der durch Einwirkung eines elektrischen Stromes große Wärmemengen bevorzugt an solchen Stellen im Metallisierungsmuster erzeugt werden, die einen hohen Widerstand aufweisen.

Aus der DE-OS 39 02 484 ist ein keramischer Heizkörper bekannt, der einen keramischen Körper und ein Heizelement enthält, das auf dem keramischen Körper gebildet ist. Dieses Heizelement besteht aus mehreren Bereichen. Der erste Bereich ist ein wärmeerzeugender Bereich. Elektrische Leitungsbereiche dienen der Stromzuführung und der Stromabführung und Verbindungsbereiche verbinden den wärmeerzeugenden Bereich mit den elektrischen Leitungsbereichen. Der wärmeerzeugende Bereich wird aus einem Cermet gebildet, das ein keramisches Material und ein hauptsächlich aus wenigstens einem Edelmetall bestehendes metallisches Material enthält. Die elektrischen Leitungsbereiche sind aus einem metallischen Material gebildet, das hauptsächlich aus wenigsten einem unedlen Metall besteht oder aus einem Cermet, das ein keramisches Material und das metallische Material enthält.

Beim Gegenstand der DE 39 07 312 A1 unterscheiden sich die Werkstoffe des Wärmeerzeugungsteils und der Verbindungsleiter ebenfalls. Auch hier enthält der Werkstoff des Wärmeerzeugungsteils als Hauptbestandteil ein Edelmetall. Die Verbindungsleiter müssen besonders gestaltet sein, dass ihr spezifischer Durchgangswiderstand nicht höher ist als der halbe spezifische Durchgangswiderstand der Wärmeentwicklungsleiter.

Die Herstellung dieser bekannten keramischen Heizkörper ist aufwändig, insbesondere dann, wenn jeder der genannten elektrischen Bereiche aus einem anderen Werkstoff besteht und somit in einem getrennten Arbeitsgang aufgetragen werden muss. Die jeweilige Verwendung mindestens eines Edelmetalls ist ein Kostenfaktor.

Das Verfahren zur Herstellung des erfindungsgemäßen Heizelementes ist im Anspruch 1 definiert, und das erfindungsgemäße Heizelement ist im Anspruch 7 definiert.

In bevorzugter Ausgestaltung des erfindungsgemäßen Verfahrens wird die hochtemperaturbeständige Metallisierungspaste in Dickschichttechnik aufgetragen. Dabei werden nach dem Siebdruckverfahren Schichten mit Schichtdicken von bis zu 100 µm erreicht. Die keramischen Isolierschichten mit den aufgetragenen Metallisierungspasten werden vorzugsweise dann zunächst getrocknet. Die Trocknungsbedingungen richten sich nach dem verwendeten Siebdrucköl, wobei allgemein über einen Zeitraum von 5 bis 30 min bei Temperaturen im Bereich von 40 bis 150 °C getrocknet wird.

Erfindungsgemäß wird eine Metallisierungspaste verwendet, die mindestens 70 Gew.-% Metallpulver, bestehend aus Wolfram oder Molybdän oder Mischungen daraus, und höchstens 35 Gew.-% eines nicht glasphasenbildenden Keramikpulvers oder Pulvergemisches enthaltend Aluminiumoxid, Aluminiumnitrid, Titannitrid, Titancarbid oder Wolframcarbid und zusätzlich 5 bis 35 Gew.-% eines organischen Anpastungsmediums enthält. Als organische Anpastungsmedien sind insbesondere Öle wie Mineralöl, pflanzliche Öle oder synthetische Öle wie Siebdrucköl oder Recyclingöl geeignet, es können aber auch Fette, Wachse, Stellmittel wie Thixotropierungsmittel, Kolophonium oder Lecithin zu Erzielung besserer Füllgrade, Bentonite zur Verbesserung der Festigkeit der ungebrannten Paste und/oder organische Lösemittel eingesetzt werden.

Zur Herstellung des Heizelements werden gemäß einer bevorzugten Ausgestaltung der Erfindung in ungebrannte keramische Folien zur Ermöglichung eines Stromtransportes senkrecht zur Folienoberfläche Kontaktierungsausnehmungen, im Rahmen der vorliegenden Erfindung auch »Vias« genannt, gestanzt oder gebohrt. Die Metallisierungspaste wird mit Hilfe eines Druckverfahrens wie Siebdruck, Rollensiebdruck, Offset-Druck oder Tampondruck auf noch ungebrannte keramische Folien übertragen, wobei auf der Folienoberfläche das gewünschte Muster erzeugt wird. Die vollständig gefüllten Vias weisen einen Durchmesser von 0,1 bis 0,5 mm auf, vorzugsweise von 0,3 mm. Die Schichtdicke der Metallisierung für die Leiterbahnen kann zwischen 5 und 100 µm betragen, vorzugsweise zwischen 10 und 15 µm. Die Breite der Leiterbahn sollte mindestens 0,25 mm betragen, um ein Durchbrennen sicher zu vermeiden, vorzugsweise etwa 0,5 mm.

Für die Verarbeitung der Paste empfiehlt es sich, die Paste zum Füllen der Vias mit einer Viskosität von 150 bis 500 Pa•s anzuwenden, für den flächigen Metallisierungsdruck hingegen ist er vorteilhaft, die Paste durch entsprechende Addition weiterer geringer Mengen an Siebdrucköl auf eine Viskosität im Bereich von 50 bis 90 Pa•s einzustellen.

Es ist vorteilhaft, aber nicht erforderlich, die gleiche Metallisierungspaste zum Füllen der Vias und auch für die Leiterbahnen und Kontaktflächen zu verwenden, da dann das Auftreten von Fehlern an den Grenzflächen zwischen Vias und Metallisierungsebenen weitgehend vermieden wird.

Die Metallisierungspaste ist so auf die Schwindung der Folie abgestimmt, daß während des Sinterns weder aufgrund einer zu geringen Schwindung der Metallisierung im Vergleich zur Schwindung der Keramik Sternrisse in der Keramik, noch aufgrund einer zu hohen Schwindung der Metallisierungspaste Hohlräume oder Sternrisse im Via entstehen. Die Abstimmung auf die Schwindung erfolgt über die Zusammensetzung und die Korngrößen der Pulver. Das in der Metallisierungspaste enthaltene nicht glasphasenbildende Keramikpulver besitzt vorzugsweise eine mittlere Korngröße von ≤ 10 µm, besonders bevorzugt ≤ 2 µm. Die Korngrößen werden mit einem Lasergranulometer® CILAS 850 der Firma ALCATEL gemessen.

Außerdem sollte ein möglichst konstanter Gesamtwiderstand eingestellt werden, der sich aus dem Flächenwiderstand der eingebrannten Leiterbahn und der Fläche der Leiterbahn in der Folienschichtebene durch Multiplikation ergibt. In der Praxis sind Gesamtwiderstände von etwa 1 bis 1000 Ohm bei derartigen Miniaturheizelementen erforderlich. Der Abstand zwischen benachbarten Leiterbahnen sollte möglichst ≥ 0,4 mm sein, um ein Durchbrennen zu vermeiden. Die Gesamtanordnung der Leiterbahnen soll so gewählt werden, daß die Schleife eine möglichst gleichmäßige Heiztemperatur über ihre Erstreckung aufweist. Danach können die außenliegenden Metallisierungspartien der Kontaktflächen stromlos vernickelt werden. Hierzu kann ein handelsübliches Metallisierungsbad zum Beispiel auf der Basis von Hypophosphit als Reduktionsmittel verwendet werden. Bei Bedarf kann zusätzlich eine kupferund/oder silberhaltige Lotschicht aufgetragen werden.

Mehrere mit Metallisierungspaste überzogene Folien werden dann übereinandergestapelt und unter Anwendung von Druck (meist ≥ 5•10⁴ hPa) ggf. in Kombination mit Wärme (RT bis ca. 150 °C) miteinander verpresst. Zur Erleichterung dieses Vorgangs kann auf die keramischen Folien eine Klebehilfe aus einem organischen Gemisch mit einem Binder vollflächig aufgebracht werden. Derartige Klebehilfen sind aus der US-PS 5,021,287 bekannt und enthalten organische Harze wie Polyvinylbutyral oder Acrylharze in einem organischen Lösemittel sowie eventuell noch Weichmacher wie Phthalsäureester oder Polyethylenglykole.

Nachdem ein Mehrschichtlaminat hergestellt wurde, das zumeist mehrere Heizelemente in der Ebene seitlich zueinander versetzt gleichzeitig enthält, muß nun die Vereinzelung erfolgen, wobei gleichzeitig die spätere Form des Heizelementes erzeugt wird. Die Vereinzelung kann beispielsweise durch Schneiden oder Stanzen erfolgen.

Die endgültige Größe des Heizelementes wird durch den Sintervorgang bei Temperaturen ≥ 1600 °C in reduzierender, feuchter Atmosphäre erzeugt. Die Ofenatmosphäre hat vorzugsweise eine Zusammensetzung von etwa 75 % Wasserstoff und 25 % Stickstoff, wobei das Gemisch bei einer Temperatur von 55 °C mit Wasserdampf gesättigt wird.

Bei besonderer Miniaturisierung des Heizelementes ist auf die Temperaturverteilung und Wärmeableitung besondere Sorgfalt zu legen. Im Heizbereich muß auf möglichst gleichmäßige Schichtdicke der Leiterbahnen geachtet werden, um örtliche Überhitzungen an Engstellen und Stellen mit geringerer Schichtdicke zu vermeiden. Darüber hinaus führt bereits eine schlechte Abstimmung zwischen der Geometrie und der Wärmeleitfähigkeit des Aluminiumoxid-Werkstoffs, der Zusammensetzung der Metallisierung und der Leiterbahnenausführung zum Durchbrennen aufgrund örtlicher Überhitzung.

Mit Heizelementen, die nach dem erfindungsgemäßen Verfahren hergestellt sind, ist eine Dauereinsatztemperatur zwischen 50 und, je nach Werkstoffzusammensetzung, 1100 h bei Temperaturen bis 1800 °C realisierbar. Die obere Einsatztemperaturgrenze ist vor allem von der chemischen Zusammensetzung der keramischen Isolierschichten und ihrem Gehalt an erweichenden Phasen abhängig. Vorzugsweise werden für die keramischen Isolierschichten Materialien wie Aluminiumoxid, Aluminiumnitrid, Zirkonoxid, Siliziumdioxid oder Titannitrid eingesetzt.

Die Heizelemente können Verwendung finden als Heizelemente für Sauerstoffsensoren oder andere Meßsonden, insbesondere für die Automobiltechnik, in Labormeßgeräten und Infrarotmeßsendern oder in der Heiztechnik, zum Beispiel als Zündelement zum Zünden von ausströmenden brennbaren Gasen oder als Tauchsieder.

Die Erfindung wird nachfolgend durch Ausführungsbeispiele für den Fachmann noch ausführlicher dargestellt, ohne daraus aber Einschränkungen auf die konketen Ausführungsformen ableiten zu wollen.

### Beispiel 1

Eine 0,8 mm starke grüne Folie enthielt neben Binder, Weichmacher und Dispergiermittel in erster Linie Aluminiumoxid und 4 % eines quarzhaltigen, glasbildenden Versatzes. Die Folie wurde mit Klingen zu Karten geschnitten, die Ausnehmungen für die Durchkontaktierungen (Vias) wurden mechanisch gestanzt. Die Vias wurden im Siebdruck mit einer Metallisierungspaste gefüllt, welche neben 84 Gew.-% Wolfram mit einer mittleren Korngröße von 2,5 µm noch 16 Gew.-% einer feinkörnigen Tonerde mit einer mittleren Korngröße von 1 µm und zusätzlich als organisches Anpastungsmedium noch 15 Gew.-% Siebdrucköl, bezogen auf das Gewicht des Feststoffanteils, enthielt. Für die Verarbeitung der Paste wurde eine Viskosität von 75 Pa•s für den Flächendruck und von 175 Pa•s für den Druck der Vias eingestellt.

Nach dem Trocknen der gefüllten Vias an Luft bei 70 °C wurde auf die ungebrannten und viagefüllten Karten eine schleifenförmige Struktur unter Verwendung der beschriebenen Paste mit Hilfe einer Siebdruckmaschine in Dickschichttechnik aufgedruckt. Die bedruckten Karten wurden an Luft bei 70 °C getrocknet. Auf andere ungebrannte Karten wurde, ebenfalls mit der beschriebenen Metallisierungspaste, ein flächiges Muster mit Hilfe einer Siebdruckmaschine aufgedruckt. Diese Metallisierungsflächen sollen am fertigen Heizelement außen liegen und als Kontaktflächen den elektrischen Anschluß ermöglichen. Alle bedruckten Karten wurden an Luft bei 70 °C getrocknet.

Mehrere bedruckte Karten wurden dann so aufeinandergestapelt, daß jeweils zwei Karten mit Schleifenmuster mit ihrer nicht metallisierten Rückseite aufeinanderliegen und je eine weitere Karte mit dem Anschlußmuster darauf zu liegen kommt, wobei die Anschlußmuster jeweils nach außen weisen. Eine zeichnerische Darstellung dieser Anordnung ist in der Figur 1 veranschaulicht. Mit Bezugszeichen sind die Keramikfolien 1 mit den Vias 2 zu erkennen. Die Vias 2 sind mit nicht dargestellten Viafüllungen gefüllt. Die Metallisierungen 4 sind so angeordnet, daß sich Leiterbahnzuleitungen 5 und Heizschleifen 6 ergeben, welchletztere den Heizbereich 7 bilden. Schließlich sind auch noch die außen liegenden Kontaktflächen 8 zu erkennen.

Dieser Kartenstapel wurde unter einem Druck von 90 000 hPa bei einer Temperatur von 90 °C verpreßt. Aus dem Laminat wurden mehrere Einzelteile unter Verwendung eines Schneidewerkzeuges geschnitten. Dabei betrug der Abstand der schleifenförmigen Struktur im Inneren des Heizelementes von der seitlichen Außenkante des Heizelementes 0,5 mm. Die stabförmigen Heizelemente wurden unter Schutzgas (feuchte Mischung aus Stickstoff und Wasserstoff) bei einer Temperatur von 1630 °C in einem Haubenofen gesintert. Hierbei wurde einerseits der keramische Werkstoff Aluminiumoxid mit einem Gehalt von 96 Gew.-% Al₂O₃ erzeugt, andererseits wurden die Leiterbahnen in einem Co-firing Prozeß mitgesintert. Die vollständig gefüllten Vias wiesen einen Durchmesser von 0,3 mm auf. Die Schichtdicke der Leiterbahn-Metallisierung betrug 12 µm und ihre Breite 0,5 mm. Der mit den Leiterbahnen nach Beispiel 1 erzielte Flächenwiderstand lag bei 5 mΩ/cm². Der fertige Heizstab wies eine Breite und Höhe von jeweils etwa 2,5 mm auf und eine Länge seines Heizbereiches von etwa 18 mm. Die an dem fertigen Heizelement vorgenommenen Messungen sind im Anschluß an die Beispiele beschrieben und tabellarisch gegenübergestellt.

### Vergleichsbeispiel 1

Analog zu Beispiel 1 wurde aus dem gleichen keramischen Material bestehend aus 96 Gew.-% Aluminiumoxid und 4 Gew.-% quarzhaltigem, glasbildendem Versatz ein Heizelement mit den gleichen Dimensionen hergestellt. Der einzige Unterschied bestand darin, daß die Metallisierungspaste aus 100 Gew.-% Wolfram mit einer mittleren Teilchengröße von 2,5 µm plus der für die Verarbeitung als Paste notwendigen Menge an Siebdrucköl bestand. Es wird auf die Meßergebnisse im Anschluß an die Beispiele verwiesen.

### Beispiel 2

Das Herstellverfahren für ein stabförmiges Heizelement mit je einer Kontaktfläche an jedem der Stabenden und bestehend aus nur zwei Lagen keramischer Folie ist analog zu dem Herstellverfahren des Beispieles 1. Als keramischer Werkstoff wurde ein Aluminiumnitrid mit 3 Gew.-% Aluminiumoxid und 4 Gew.-% Yttriumoxid hergestellt. Dazu wurde eine Karte aus einer ungebrannten keramischen Folie mit Hilfe der nachfolgend beschriebenen Metallisierungspaste mit einer wellen- oder mäanderförmigen Struktur bedruckt. In eine zweite ungebrannte keramische Karte wurden Vias mechanisch mit einer Metallnadel gestanzt.

Die Metallisierungspaste bestand aus 84 Gew.-% Molybdän sowie 8 Gew.-% Aluminiumoxid und weiteren 8 Gew.-% Aluminiumnitrid. Die Pulver hatten feine Korngrößen wie in Beispiel 1 beschrieben. Die Metallisierungspaste wurde mit Siebdrucköl auf die in Beispiel 1 beschriebene Viskosität eingestellt.

Die Vias wurden mit der beschriebenen Paste gefüllt und getrocknet. Dann wurde auf eine Seite dieser Karte ein flächen- oder mäanderförmiger Druck mit Hilfe der beschriebenen Paste aufgebracht und wiederum getrocknet. Beide Karten wurden in einen wasserdichten Beutel eingeschweißt und mit Hilfe einer isostatisch arbeitenden Presse bei einer Temperatur von 70 °C unter hohem Druck von über 100 000 hPa so laminiert, daß die wellen- oder mäanderförmige Struktur zwischen die beiden Karten zu liegen kommt, während die Kontaktfläche nach außen weist. Eine solche Anordnung ist in Figur 2 veranschaulicht. Das weitere Herstellverfahren wurde wie im Beispiel 1 angegeben durchgeführt.

### Beispiel 3

Das Herstellverfahren für ein im wesentlichen ringförmiges Heizelement war in allen Punkten identisch mit den Herstellungsverfahren der Beispiele 1 und 2. Als keramischer Werkstoff wurde Aluminiumnitrid mit 10 Gew.-% Aluminiumoxid und 3 Gew.-% Yttriumoxid eingesetzt. Dazu wurden Karten aus einer ungebrannten keramischen Folie mit Hilfe der Metallisierungspaste des Beispiels 2 mit einer im wesentlichen ringförmigen und bei Bedarf wellen- oder mäanderförmigen Struktur bedruckt.

Falls die übereinanderliegenden Leiterbahnen unterschiedliche Formen bzw. Längen aufweisen, lassen sich ihre elektrischen Widerstände und Heiztemperaturen über den Querschnitt der Leiterbahnen anpassen. Die heizbare Zone kann durch eine geringe Verlagerung der Kontaktflächen und der Vias an den äußeren Rand des Bauteils nahezu kreisförmig werden.

Um die Belastbarkeit der hergestellten Heizelemente zu testen, wurden zwei verschiedene Meßreihen durchgeführt. Bei der Meßreihe 1 wurde an die Kontakte der Heizelemente eine elektrische Spannung von 17 V angelegt während das Heizelement in einem Ofen auf eine Temperatur von konstant 1000 °C aufgeheizt wurde. Die Stromstärke des Stromes, der dabei durch das Heizelement fließt, regelt sich von selbst ein und wird an einem Ampèremeter angezeigt. Bei der Messung wird aber nur die Zeit gemessen, die vergeht bis auf dem Ampèremeter die Stromstärke 0 A angezeigt wird, weil das Element dann defekt ist.

Bei der zweiten Messung wird ein sogenannter Überlastungstest durchgeführt. Dabei wird an die Heizelement eine elektrische Spannung von 30 V angelegt, wobei sich in diesem Fall Stromstärke und Temperatur frei einstellen. Gemessen wird auch in diesem Fall die Zeit, die vergeht bis das Heizelement durchgebrannt ist und infolgedessen 0 A angezeigt werden. Die Ergebnisse sind in der nachfolgenden Tabelle zusammengestellt:

**Tabelle**

| Beispiel Nr. | 1 | 2 | 3 | V 1^{*)} |
|---|---|---|---|---|
| 17 V/1000 °C | 199 h⁺⁾ | 212 h | 148 h | 25 h |
| 30 V | 34 m^{#)} | 69 m | 28 m | 12 m |

| | | | | |
|---|---|---|---|---|
| ^{*)} Vergleichsbeispiel 1 | | | | |
| ⁺⁾ h = Stunden | | | | |
| ^{#)} m = Minuten | | | | |

## Patentansprüche

1. Verfahren zur Herstellung eines elektrischen Heizelementes bei dem vor dem Sintern metallische Heizleiter (6) zwischen keramischen übereinander gestapelte, Isolierschichten (1) eingebettet werden, die jeweils Stromzuführungen und Stromableitungen aufweisen und wobei als Stromzuführungen und Stromableitungen (5) zwischen den geschichteten Heizleitern Kontaktierungsausnehmungen (2) in den keramischen Isolierschichten vorgesehen sind, die mit elektrisch leitfähiger Masse gefüllt werden, **dadurch gekennzeichnet, dass** sowohl für die Heizleiter als auch für die Stromzuführungen und Stromableitungen eine hochtemperaturbeständige Metallisierungspaste verwendet wird, die mindestens 70 Gew.-% Metallpulver aus Wolfram oder Molybdän oder Mischungen daraus und höchstens 30 Gew.-% eines nicht glasphasenbildenden Keramikpulvers oder Pulvergemisches, enthaltend Aluminiumoxid, Aluminiumnitrid, Titannitrid, Titancarbid oder Wolframcarbid, und zusätzlich 5 bis 35 Gew.-% eines organischen Anpastungsmediums enthält, bezogen auf den Gesamtfeststoffgehalt.

2. Verfahren nach Anspruch 1, **dadurch gekennzeichnet, dass** das in der Metallisierungspaste enthaltene, nicht glasphasenbildende Keramikpulver eine mittlere Korngröße von ≤ 10 µm, bevorzugt ≤ 3 µm, besitzt.

3. Verfahren nach Anspruch 1 oder 2, **dadurch gekennzeichnet, dass** die Metallisierungspaste mit Hilfe eines Druckverfahrens wie Siebdruck, Rollensiebdruck, Offset-Druck oder Tampondruck auf eine ungebrannte keramische Folie übertragen wird, wobei auf der Folienoberfläche das gewünschte Muster erzeugt wird, bei dem die vollständig gefüllten Kontaktierungsausnehmungen einen Durchmesser von 0,1 bis 0,5 mm aufweisen, vorzugsweise von 0,3 mm, bei dem die Schichtdicke der Metallisierung für die Leiterbahnen im Bereich von 5 bis 100 µm liegt, vorzugsweise zwischen 10 und 25 µm, und bei dem die Breite der Leiterbahn mindestens 0,25 mm beträgt, vorzugsweise wenigstens 0,5 mm.

4. Verfahren nach einem der Ansprüche 1 bis 3, **dadurch gekennzeichnet, dass** die Viskosität der Metallisierungspaste, die zum Füllen der Kontaktierungsausnehmungen verwendet wird, auf einen Wert im Bereich von 150 bis 500 Pa·s eingestellt wird und dass die Viskosität der Metallisierungspaste, die für den flächigen Metallisierungsdruck verwendet wird, auf einen Wert im Bereich von 50 bis 90 Pa·s eingestellt wird.

5. Verfahren nach einem der Ansprüche 1 bis 4, **dadurch gekennzeichnet, dass** die Metallisierungspaste in Dickschichttechnik aufgetragen wird und dass die keramischen Isolierschichten mit den aufgetragenen Metallisierungspasten übereinandergestapelt und bei Temperaturen von 40 bis 150 °C getrocknet werden.

6. Verfahren nach einem der Ansprüche 1 bis 5, **dadurch gekennzeichnet, dass** der Sintervorgang bei Temperaturen ≥ 1600 °C in reduzierender, feuchter Atmosphäre durchgeführt wird.

7. Elektrisches Heizelement, erhältlich durch ein Verfahren nach einem der Ansprüche 1 bis 6, bei dem metallische Heizleiter (6) zwischen keramischen Isolierschichten (1) eingebettet sind, die jeweils Stromzuführungen und Stromableitungen (5) aufweisen und wobei als Stromzuführungen und Stromableitungen zwischen den geschichteten Heizleitern Kontaktierungsausnehmungen (2) in den keramischen Isolierschichten vorgesehen sind, die mit elektrisch leitfähiger Masse gefüllt sind, **dadurch gekennzeichnet, dass** es einen konstanten Gesamtwiderstand besitzt, der sich aus dem Flächenwiderstand der eingebauten Leiterbahn und der Fläche der Leiterbahn in der Folienschichtebene durch Multiplikation ergibt und der im Bereich von 1 bis 1000 Ω liegt, wobei sowohl die Heizleiter als auch die Stromzuführungen und Stromableitungen aus hochtemperaturbeständige Metallisierungspaste hergestellt sind, die mindestens 70 Gew.-% Metallpulver aus Wolfram oder Molybdän oder Mischungen daraus und höchstens 30 Gew.-% eines nicht glasphasenbildenden Keramikpulvers oder Pulvergemisches, enthaltend Aluminiumoxid, Aluminiumnitrid, Titannitrid, Titancarbid oder Wolframcarbid, und zusätzlich 5 bis 35 Gew.-% eines organischen Anpastungsmediums enthält, bezogen auf den Gesamtfeststoffgehalt.

8. Heizelement nach Anspruch 7, **dadurch gekennzeichnet, dass** seine außenliegenden Metallisierungspartien der Kontaktflächen stromlos vernickelt sind und dass gegebenenfalls zusätzlich eine kupfer- und/oder silberhaltige Lotschicht aufgetragen ist.

9. Heizelement nach Anspruch 7 oder 8, **dadurch gekennzeichnet, dass** es ein Sauerstoffsensor oder eine andere Messsonde ist, die insbesondere für den Einsatz in der Automobiltechnik, im Motorenbau oder in Labormessgeräten und Infrarotmesssendern vorgesehen ist, oder dass es ein Zündelement in der Heiztechnik zum Zünden von ausströmenden brennbaren Gasen oder ein Tauchsieder ist.

## Claims

1. Method of producing an electrical heating element in which, prior to sintering, there are embedded, between mutually stacked ceramic insulating layers (1), metallic heating conductors (6) that each have current supply conductors and current drain conductors and wherein there are provided in the ceramic insulating layers, as the current supply conductors and current drain conductors (5) between the layered heating conductors, contacting cutouts (2) that are filled with electrically conductive material, **characterized in that** there is used both for the heating conductors and for the current supply conductors and current drain conductors, a high-temperature-resistant metallization paste that contains at least 70 wt.% of metal powder composed of tungsten or molybdenum or mixtures thereof and at most 30 wt.% of a ceramic powder or powder mixture that does not form a glass phase, containing aluminium oxide, aluminium nitride, titanium nitride, titanium carbide or tungsten carbide and additionally 5 to 35 wt.% of an organic pasting medium, based on the total solids content.

2. Method according to Claim 1, **characterized in that** the ceramic powder contained in the metallization paste and not forming a glass phase has a mean particle size of ≤ 10 µm, preferably ≤ 3 µm.

3. Method according to Claim 1 or 2, **characterized in that** the metallization paste is transferred with the aid of a printing method, such as screen printing, rotary screen printing, offset printing or pad printing to an unfired ceramic web, wherein there is generated on the web surface the desired pattern in which the completely filled contacting cutouts have a diameter of 0.1 to 0.5 mm, preferably of 0.3 mm, in which the layer thickness of the metallization for the conductor tracks is in the range from 5 to 100 µm, preferably between 10 and 25 µm, and in which the width of the conductor track is at least 0.25 mm, preferably at least 0.5 mm.

4. Method according to any of Claims 1 to 3, **characterized in that** the viscosity of the metallization paste that is used to fill the contacting cutouts is adjusted to a value in the range from 150 to 500 Pa·s and **in that** the viscosity of the metallization paste that is used for the laminar metallization printing is adjusted to a value in the range from 50 to 90 Pa·s.

5. Method according to any of Claims 1 to 4, **characterized in that** the metallization paste is applied using thick-film technology and **in that** the ceramic insulating layers with the applied metallization pastes are stacked above one another and are dried at temperatures of 40 to 150°C.

6. Method according to any of Claims 1 to 5, **characterized in that** the sintering operation is performed at temperatures of ≥ 1600°C in a reducing, moist atmosphere.

7. Electrical heating element, obtainable by a method according to any of Claims 1 to 6, in which there are embedded, between ceramic insulating layers (1), metallic heating conductors (6) that each have current supply conductors and current drain conductors (5) and wherein there are provided in the ceramic insulating layers, as current supply conductors and current drain conductors between the layered heating conductors, contacting cutouts (2) that are filled with electrically conductive material, **characterized in that** it has a constant total resistance that results from the sheet resistance of the built-in conductor track and the area of the conductor track in the web layer plane by multiplication and that is in the range from 1 to 1000 Ω, wherein both the heating conductors and the current supply conductors and current drain conductors are made from high-temperature-resistant metallization paste that contains at least 70 wt.% metal powder composed of tungsten or molybdenum or mixtures thereof and not more than 30 wt.% of a ceramic powder or powder mixture that does not form a glass phase, containing aluminium oxide, aluminium nitride, titanium nitride, titanium carbide or tungsten carbide, and additionally 5 to 35 wt.% of an organic pasting medium, based on the total solids content.

8. Heating element according to Claim 7, **characterized in that** its outer metallization sections of the contact areas are electrolessly nickel-plated and **in that**, optionally, a copper-containing and/or silver-containing solder layer is additionally applied.

9. Heating element according to Claim 7 or 8, **characterized in that** it is an oxygen sensor or other measuring sensor that is provided, in particular for use in automobile technology, in engine construction or in laboratory measuring instruments and infrared measuring transmitters, or **in that** it is an ignition element in heating technology for igniting escaping combustible gases or it is an immersion heater.

## Revendications

1. Procédé de fabrication d'un élément chauffant électrique, dans lequel des conducteurs chauffants métalliques (6) comportant chacun une entrée et une sortie de courant, sont insérés, avant frittage, entre des couches céramiques isolantes (1) empilées, des ouvertures de raccordement (2), remplies avec un matériau électroconducteur, étant prévues en tant qu'entrée et sortie de courant (5) dans les couches isolantes entre les conducteurs chauffants empilés, **caractérisé par le fait que** l'on utilise aussi bien pour le conducteur chauffant que pour les entrée et sortie de courant, une pâte de métallisation à haute résistance thermique, constituée d'au moins 70 % en poids de poudre métallique de tungstène ou de molybdène ou d'un mélange de ces métaux, et au plus 30 % en poids d'une poudre céramique ou mélange de poudre non-vitrifiable, contenant de l'oxyde d'aluminium, du nitrure d'aluminium, du nitrure de titane, du carbure de titane ou du carbure de tungstène, et en plus de 5 à 35 % en poids, rapporté à la teneur totale en matières solides, d'un liant organique.

2. Procédé selon la revendication 1, **caractérisé par le fait que** la poudre céramique non-vitrifiable contenue dans la pâte de métallisation a une taille moyenne de particules inférieure ou égale à 10 µm, de préférence inférieure ou égale à 3 µm.

3. Procédé selon la revendication 1 ou 2, **caractérisé par le fait que** la pâte de métallisation est transférée au moyen d'un procédé d'impression tel que la sérigraphie, la sérigraphie sur cylindre, l'impression off-set ou l'impression au tampon sur une feuille céramique non cuite, de manière à créer à la surface de la feuille le motif souhaité, dans lequel les ouvertures de raccordement complètement remplies ont un diamètre compris entre 0,1 et 0,5 mm, de préférence de 0,3 mm, dans lequel l'épaisseur de la couche de la métallisation pour les bandes de conducteur est comprise entre 5 et 100 µm, de préférence entre 10 et 25 µm, et dans lequel la largeur de la bande de conducteur est au moins égale à 0,25 mm, de préférence au moins égale à 0,5 mm.

4. Procédé selon l'une des revendications 1 à 3, **caractérisé par le fait que** la viscosité de la pâte de métallisation utilisée pour le remplissage des ouvertures de raccordement est ajustée à une valeur comprise entre 150 et 500 Pa.s et que la viscosité de la pâte de métallisation utilisée pour l'impression métallisante des surfaces est ajustée à une valeur comprise entre 50 et 90 Pa.s.

5. Procédé selon l'une des revendications 1 à 4, **caractérisé par le fait que** la pâte de métallisation est appliquée selon une technique de dépôt en couche épaisse et que les couches isolantes céramiques portant la couche de pâte de métallisation, sont empilées et séchées à une température comprise dans l'intervalle allant de 40 à 150 °C.

6. Procédé selon l'une des revendications 1 à 5, **caractérisé par le fait que** le procédé de frittage est mis en oeuvre à une température supérieure ou égale à 1600 °C dans une atmosphère réductrice humide.

7. Elément chauffant électrique que l'on peut obtenir par un procédé selon l'une des revendications 1 à 6, dans lequel des conducteurs chauffants métalliques (6) comportant chacun une entrée et une sortie de courant, sont insérés entre des couches isolantes céramiques (1), des ouvertures de raccordement (2), remplies avec un matériau électroconducteur, étant prévues en tant qu'entrée et sortie de courant (5) dans les couches isolantes entre les conducteurs chauffants empilés, **caractérisé par le fait qu'**il présente une résistance totale constante égale au produit de la résistance surfacique de la bande de conducteur incorporée par l'aire de la bande de conducteur dans le plan de la feuille, et qui a une valeur comprise entre 1 et 1000 Ohms, aussi bien les conducteurs chauffants que les entrée et sortie de courant étant fabriqués à partir d'une pâte de métallisation à résistance thermique élevée, constituée d'au moins 70 % en poids de poudre métallique de tungstène ou de molybdène ou d'un mélange de ces métaux, et au plus 30 % en poids d'une poudre céramique ou mélange de poudre non-vitrifiable, contenant de l'oxyde d'aluminium, du nitrure d'aluminium, du nitrure de titane, du carbure de titane ou du carbure de tungstène, et en plus de 5 à 35 % en poids, rapporté à la teneur totale en matières solides, d'un liant organique.

8. Elément chauffant selon la revendication 7, **caractérisé par le fait que** les parties métallisées extérieures des surfaces de raccordement sont nickelées par voie non-électrolytique et qu'elles comportent éventuellement une couche supplémentaire de soudage contenant du cuivre et/ou de l'argent.

9. Elément chauffant selon la revendication 7 ou 8, **caractérisé par le fait qu'**il s'agit d'un capteur d'oxygène ou d'un capteur d'un autre type destiné en particulier à une utilisation dans le domaine automobile, pour la construction de moteurs ou dans des appareils de mesure de laboratoire et des détecteurs à infrarouge ou qu'il s'agit d'un élément d'allumage dans le domaine de la technologie de chauffage pour l'allumage de gaz combustibles, ou bien un thermoplongeur.
